# FASCICULE DE BREVET EUROPEEN

(11) **EP 1 453 607 B1**
(45) Date de publication et mention de la délivrance du brevet: **04.04.2007**
(21) Numéro de dépôt: 02799805.3
(22) Date de dépôt: 10.12.2002
(51) Int. Cl.: B02C 19/18, G21F 9/30

(54) **PROCEDE DE TRAITEMENT D'UN GRAPHITE NUCLEAIRE CONTAMINE**
VERFAHREN ZUR BEHANDLUNG VON KONTAMINIERTEM NUKLEAREM GRAPHIT
METHOD FOR TREATING A NUCLEAR GRAPHITE CONTAMINATED

(30) Priorité: 11.12.2001 FR 0115973
(43) Date de publication de la demande: 08.09.2004
(73) Titulaire: COMMISSARIAT A L'ENERGIE ATOMIQUE, 75015 Paris (FR)
(72) Inventeur: PARIS, Jacques, F-30200 Bagnols/Ceze (FR); COSTES, Jean-Raymond, F-84100 Uchaux (FR)
(74) Mandataire: Poulin, Gérard
(86) Numéro de dépôt international: PCT/FR2002/004254
(87) Numéro de publication internationale: WO 2003/049865

(56) Documents cités:
- DD-A- 247 858
- DE-A- 19 534 232
- FR-A- 1 423 592
- FR-A- 2 691 524
- US-A- 3 770 212

## Description

### DOMAINE TECHNIQUE

La présente invention a pour objet un procédé de traitement d'un graphite nucléaire contaminé par des radioéléments par broyage dudit graphite,placé en immersion en milieu liquide, notamment du graphite issu de la filière Uranium naturel-Graphite-Gaz (dite UNGG), récupéré lors du démantèlement ou du graphite nucléaire issu de sites nucléaires lors d'opérations d'assainissements nucléaires.

### ETAT DE LA TECHNIQUE ANTERIEURE

Le domaine général de l'invention est donc celui du traitement des déchets nucléaires, tels que le graphite nucléaire contaminé par des radioéléments.

Actuellement, un des procédés de traitement de graphite nucléaire consiste à soumettre ledit graphite à une fragmentation à sec, à l'air, par l'intermédiaire de moyens de broyage conventionnels, tels que des broyeurs à percussion ou des broyeurs à cylindres, de façon à obtenir une poudre, qui est ensuite soumise à une combustion, de manière à détruire complètement le graphite contaminé. Un tel procédé est décrit dans le document FR-A-2 691 524.

Toutefois, ce procédé de traitement présente les inconvénients suivants :
- ce procédé est un procédé très coûteux, dans la mesure où le graphite présente une dureté telle, qu'il engendre une usure rapide des pièces mécaniques entrant dans la constitution des broyeurs, ce qui nécessite un renouvellement fréquent desdites pièces ;
- ce procédé engendre la formation de particules très fines de graphite, qui, lorsqu'elles sont en suspension dans l'air, peuvent engendrer une explosion, lors de la survenance d'une étincelle ;
- ce procédé engendre une pollution importante due notamment à la volatilité des particules de graphite, ces particules pouvant être chargées éventuellement en métaux lourds radioactifs, en ⁶⁰Co et en ¹³⁷Cs, ce qui nécessite un confinement de la station de broyage, afin d'éviter toute fuite à l'air libre d'éléments radioactifs contaminants ; toutefois, la mise en place d'un tel confinement ne permet pas pour autant d'éviter la dispersion de radioéléments volatils, tels que le tritium, qui peuvent s'échapper par les systèmes de ventilation de la station.

### EXPOSÉ DE L'INVENTION

Ainsi, le but de la présente invention est de proposer un procédé de traitement d'un graphite nucléaire contaminé par des radioéléments, qui ne présente pas les inconvénients de l'art antérieur et qui ne nécessite pas, notamment, l'usage de pièces mécaniques et qui n'entraîne pas de dispersion de radioéléments et jugule également les risques d'explosion de poudre.

Pour ce faire, l'invention a pour objet un procédé de traitement d'un graphite nucléaire contaminé par des radioéléments, ledit procédé comprenant une étape de broyage consistant à soumettre ledit graphite, immergé en milieu liquide, à des impulsions haute tension, ledit milieu liquide ayant une résistivité telle que, sous l'effet de l'énergie véhiculée par lesdites impulsions, des arcs électriques se déclenchent et assurent, au contact dudit graphite, une rupture de liaisons carbone-carbone constitutives de ce graphite, le nombre d'impulsions haute tension étant fixé de telle sorte à obtenir des particules de graphite à granulométrie donnée.

On précise que selon l'invention, on entend par « impulsions haute tension » des impulsions électriques pouvant véhiculer une tension de l'ordre de un à plusieurs kilovolts entraînant la création d'arcs électriques dans un milieu liquide présentant des propriétés de résistivité adéquates à la formation d'arcs. Ainsi, on peut utiliser avantageusement, aux fins de réalisation de ce procédé, des milieux liquides dont la résistivité est supérieure à 1 MΩ.cm.

Ce procédé présente l'avantage d'être réalisable sans avoir recours à des pièces mécaniques de broyage, ce qui minimise les coûts de mise en oeuvre de ce procédé par rapport aux réalisations de l'art antérieur.

De plus, ce procédé de traitement présente l'avantage d'être réalisé en milieu liquide. De ce fait, les poudres de graphite issues du broyage sont piégées dans ce milieu liquide, ce qui permet d'éviter le phénomène d'explosion de poudre susmentionné. De plus, les radioéléments libérés lors du broyage du graphite restent confinés dans le milieu liquide, par exemple, par échange isotopique, comme cela est le cas du tritium.

Outre la libération et le piégeage des radioéléments, le procédé selon l'invention permet d'obtenir, à son issue, des particules de graphite à granulométrie donnée, qui peuvent être soit soumises à une combustion afin de les détruire complètement, soit être récupérées, en vue d'une éventuelle réutilisation, par exemple, en tant que produit de base pour l'élaboration de barrières géologiques ouvragées de stockage à long terme de produits hautement radioactifs. Ces particules peuvent également être stockées dans des conditions de lixiviation nulle par les eaux de ruissellement.

Selon l'invention, pour obtenir un broyage du graphite nucléaire sous forme de particules plus ou moins fines, l'homme du métier peut choisir aisément les conditions d'application des impulsions haute tension (énergie, fréquence, durée et nombre d'impulsion envoyées) en fonction de la nature de graphite nucléaire de départ, étant entendu que plus l'énergie des impulsions sera importante, plus le nombre d'impulsions à appliquer sera moindre, pour obtenir une granulométrie donnée.

Selon l'invention, l'énergie véhiculée par chaque impulsion peut être avantageusement comprise entre 10 J et 100 kJ, de préférence égale à 1 kJ.

Selon l'invention, les impulsions haute tension peuvent, avantageusement, avoir une durée allant de l'ordre de 200 ns à 100 µs avec de préférence, une durée de 1µs.

Selon l'invention, les impulsions haute tension peuvent présenter une fréquence allant de 1 Hz à 1000 Hz, de préférence 10 Hz. Il est bien entendu, que cette fréquence sera fixée précisément par l'homme du métier, en fonction du générateur utilisé.

Selon un mode particulièrement avantageux de l'invention, un milieu liquide, pouvant être utilisé dans le cadre de ce procédé, est l'eau. Il est bien entendu, que l'eau utilisée dans le cadre de l'invention, présentera avantageusement des qualités de résistivité telles qu'un arc électrique puisse se déclencher, sous l'effet des impulsions haute tension. Par exemple, l'eau utilisée peut être partiellement désionisée, de manière à présenter une plus faible conductivité qu'une eau n'ayant subi aucun traitement.

Avantageusement, le procédé de l'invention peut comporter également une étape de traitement du milieu liquide, dans lequel a lieu le broyage du graphite, ce traitement étant un traitement classique destiné, notamment lorsque ce milieu liquide est de l'eau, à assainir le milieu liquide des radioéléments libérés et de maintenir sa résistivité , ces traitements étant à la portée de l'homme du métier. Le traitement du milieu liquide, destiné à assainir ledit milieu des radioéléments contenus dans celui-ci, peut être celui, qui est ordinairement pratiqué dans les « STEL » (Station de traitement des Effluents Liquides) des centres nucléaires, où selon les cas, on pratique la précipitation des éléments dissous, la neutralisation des liquides, l'évaporation de l'eau, la dessiccation des précipités.

### BRÈVE DESCRIPTION DES DESSINS

La figure 1 représente un dispositif particulier permettant le broyage d'une matière carbonée conductrice.
La figure 2 illustre les courbes de granulométrie de poudres de graphite obtenues lors de deux essais effectués en appliquant pour chacun un nombre d'impulsions différent.

### EXPOSÉ D'UN MODE DE REALISATION PARTICULIER DE L'INVENTION

### Exemple

La figure 1 illustre un dispositif particulier mis en oeuvre, dans le cadre de cet exemple.

Ce dispositif comporte un réacteur 1 étanche en matériau non conducteur, par exemple, en polyéthylène. Le fond du réacteur est une plaque conductrice, constituant l'électrode de terre 2 reliée à un générateur de haute tension 3, du type générateur de Marx. Ce générateur alimente une électrode à haute-tension 4, dont il est possible de régler la distance vis-à-vis de l'électrode de terre 2. Un bloc de graphite nucléaire 5 repose sur le fond du réacteur, ledit bloc étant totalement immergé dans un milieu liquide 6. Des impulsions haute tension sont envoyées sensiblement en direction du bloc 5, libérant ainsi des fragments 7 dudit bloc 5 initial. Les impulsions haute tension se matérialisent sous forme d'arcs électriques entre l'électrode haute tension et l'électrode reliée à la terre, la différence de potentiel appliquée entre ces deux électrodes étant fonction de l'éloignement entre ces deux électrodes.

Une sortie 8 des gaz éventuellement produits lors du broyage est prévue afin d'éviter tout phénomène de surpression.

Dans le réacteur précédemment décrit, on place un bloc de graphite nucléaire, de masse de l'ordre de 60 g. Un générateur de Marx utilisé délivre des impulsions de l'ordre de 1 kJ, d'une fréquence de 10 Hz et d'une durée de 1 µs.

Le bloc de graphite nucléaire est recouvert d'eau, de manière à être totalement immergé.

Deux séries d'essais ont été effectuées:
- une première série en fixant le nombre d'impulsions à 720;
- une deuxième série en fixant le nombre d'impulsions à environ 5000.

Les résultats de ces essais sont regroupés sur la figure 2, qui représente la distribution de la granulométrie de la poudre de graphite obtenue. La taille ∅ (en µm) des particules de graphite obtenues figure en abscisse du graphique, en échelle logarithmique, et le pourcentage % du nombre de particules d'une taille donnée par rapport au nombre total de particules figure en ordonnée du graphique. La taille des grains de graphite obtenue est déterminée par la méthode Coulther, basée sur le principe de la diffusion laser. Dans cet exemple, le prélèvement n'a été effectué qu'au niveau du haut du réacteur, sans procéder à une agitation de l'ensemble.

La courbe (a) représente la distribution de la taille des particules formées pour un nombre d'impulsions de 720, alors que la courbe (b) représente la distribution pour un nombre d'impulsions d'environ 5000.

Pour l'essai à 720 coups, l'on obtient une taille moyenne de grains de l'ordre de 800 µm. Pour l'essai avec environ 5000 impulsions, l'on obtient une taille moyenne de grains de l'ordre de 100 µm. Ces deux essais montrent nettement que l'efficacité du broyage augmente avec le nombre d'impulsions..

En fonction de la granulométrie désirée, l'homme du métier fixera expérimentalement, une fois que l'énergie, la fréquence et la durée des impulsions sont fixées, un nombre d'impulsions adéquat.

## Revendications

1. Procédé de traitement d'un graphite nucléaire contaminé par des radioéléments, ledit procédé comprenant une étape de broyage consistant à soumettre ledit graphite, immergé en milieu liquide, à des impulsions haute tension, ledit milieu liquide ayant une résistivité telle que, sous l'effet de l'énergie véhiculée par lesdites impulsions, des arcs électriques se déclenchent et assurent, au contact dudit graphite, une rupture de liaisons carbone-carbone constitutives de ce graphite, le nombre d'impulsions haute tension étant fixé de telle sorte à obtenir des particules de graphite à granulométrie donnée.

2. Procédé de traitement selon la revendication 1, dans lequel l'énergie des impulsions haute tension est de 10 J à 100 kJ

3. Procédé de traitement selon l'une quelconque des revendications 1 ou 2, dans lequel les impulsions haute tension présentent une durée allant de 200 ns à 100 µs.

4. Procédé de traitement selon l'une quelconque des revendications précédentes, dans lequel les impulsions haute tension présentent une fréquence allant de 1 Hz à 1000 Hz.

5. Procédé de traitement selon l'une quelconque des revendications 1 à 4, dans lequel le milieu liquide est de l'eau.

## Claims

1. Process for the treatment of a nuclear graphite contaminated with radioelements, the said process comprising a milling step consisting in subjecting the said graphite, immersed in a liquid medium, to high-voltage pulses, the said liquid medium having a resistivity such that, owing to the effect of the energy conveyed by the said pulses, electric arcs are initiated and, upon contact with the said graphite, break the carbon-carbon bonds that make up this graphite, the number of high-voltage pulses being set so as to obtain graphite particles of a given particle size.

2. Treatment process according to Claim 1, in which the energy of the high-voltage pulses is from 10 J to 100 kJ.

3. Treatment process according to either of Claims 1 and 2, in which the high-voltage pulses have a duration ranging from 200 ns to 100 µs.

4. Treatment process according to any one of the preceding claims, in which the high-voltage pulses have a frequency ranging from 1 Hz to 1000 Hz.

5. Treatment process according to any one of Claims 1 to 4, in which the liquid medium is water.

## Patentansprüche

1. Verfahren zum Behandeln eines Reaktorgraphits, der durch Radioelemente kontaminiert ist, wobei das Verfahren umfasst eine Zerkleinerungsstufe, die darin besteht, dass man den genannten Graphit, der in ein flüssiges Medium eingetaucht ist, Hochspannungs-Impulsen aussetzt, wobei das genannte flüssige Medium einen solchen spezifischen Widerstand hat, dass unter der Einwirkung der Energie, welche die genannten Impulse aufweisen, elektrische Lichtbögen entstehen und im Kontakt mit dem genannten Graphit ein Zerbrechen von Kohlenstoff-Kohlenstoff-Bindungen gewährleisten, die diesen Graphit aufbauen, wobei die Anzahl der Hochspannungs-Impulse so festgelegt wird, dass GraphitTeilchen mit einer gegebenen Teilchengröße erhalten werden.

2. Verfahren nach Anspruch 1, bei dem die Energie der Hochspannungs-Impulse 10 J bis 100 kJ beträgt.

3. Verfahren nach einem der Ansprüche 1 oder 2, bei dem die Hochspannungs-Impulse eine Dauer von 200 ns bis 100 µs haben.

4. Verfahren nach einem der vorhergehenden Ansprüche, bei dem die Hochspannungs-Impulse eine Frequenz von 1 Hz bis 1000 Hz haben.

5. Verfahren nach einem der Ansprüche 1 bis 4, bei dem das flüssige Medium Wasser ist.
